# FASCICULE DE BREVET EUROPEEN

(11) **EP 3 019 650 B1**
(45) Date de publication et mention de la délivrance du brevet: **28.11.2018**
(21) Numéro de dépôt: 14750563.0
(22) Date de dépôt: 15.07.2014
(51) Int. Cl.: D03D 1/00, D03D 15/00, D06N 7/00, D06N 3/00, D06N 3/04

(54) **TOILE A PEINDRE A BASE DE FIBRES VEGETALES**
LEINWAND ZUM MALEN AUF DER BASIS VON PFLANZENFASERN
CANVAS TO BE PAINTED, BASED ON PLANT FIBRES

(30) Priorité: 12.07.2013 FR 1356895
(43) Date de publication de la demande: 18.05.2016
(73) Titulaire: Saint-Gobain Adfors, 73000 Chambéry (FR)
(72) Inventeur: GARCIA, Alexandre, F-75018 Paris (FR); CHUDA, Katarzyna, F-92600 Asnieres sur Seine (FR)
(74) Mandataire: Saint-Gobain Recherche
(86) Numéro de dépôt international: PCT/FR2014/051817
(87) Numéro de publication internationale: WO 2015/004404

(56) Documents cités:
- EP-A1- 1 964 966
- EP-A1- 2 014 807
- EP-A1- 2 602 385
- WO-A1-2004/003286
- DE-A1- 3 822 236

## Description

L'invention se rapporte à une toile à peindre à base de fibres végétales destinée à être appliquée en tant que revêtement mural de bâtiments, en particulier à usage d'habitation.

Les revêtements muraux à peindre se répartissent en deux catégories :
- les non tissés (ou « intissés ») à base de cellulose, éventuellement associée à un polymère, notamment un polyester, qui comportent généralement des motifs structuraux obtenus par gaufrage, et
- les tissus (ou « toiles à peindre ») de fibres naturelles ou artificielles, notamment en verre.

Les non tissés sont aisés à appliquer et sont peu coûteux. Leur fonction est essentiellement décorative : la diversité des motifs structuraux que l'on peut obtenir est très grande et en général les non tissés ne requièrent aucun traitement après la pose tel que l'application d'une peinture. Cependant, ils ne résistent pas bien à l'abrasion et ils participent très peu au renforcement du support sur lequel ils sont appliqués.

Les tissus de fibres naturelles d'origine végétale ou animale sont généralement contrecollés sur un support en papier qui est ensuite collé sur le mur, ou accrochés sur des baguettes fixées en périphérie des murs.

Les tissus de verre sont particulièrement avantageux. Ils possèdent d'excellentes propriétés mécaniques, notamment une résistance à l'abrasion élevée et une résistance à la traction importante qui leur permettent d'assurer la fonction de matériau de renforcement du support sur lequel ils sont appliqués. Les tissus de verre sont également imputrescibles et incombustibles.

Néanmoins, la plupart des tissus de verre ont l'inconvénient d'irriter la peau des personnes qui ont à les manipuler pendant la fabrication ou lors de la pose au mur.

La présente invention a pour but de proposer une toile à peindre qui présente des propriétés mécaniques supérieures à celles des revêtements non tissés, notamment une résistance à la traction et une résistance à l'eau améliorées s'approchant de celles des toiles à peindre en verre, et qui n'engendre pas d'irritations cutanées.

Pour atteindre ce but, la présente invention propose une toile à peindre constituée d'un tissu comprenant des fibres végétales, ledit tissu étant revêtu d'un apprêt.

Par « apprêt », on entend le produit résultant du séchage d'une composition d'apprêt se présentant sous la forme d'une solution aqueuse de constituants aptes à conférer au tissu des propriétés spécifiques à l'usage visé. Notamment, l'apprêt assure la liaison des fibres végétales, confère de la souplesse à la toile à peindre et améliore sa résistance à l'abrasion.

La toile à peindre conforme à l'invention est constituée d'un tissu selon la revendication 1 et obtenu à partir de fils composés d'une multitude de fibres végétales (ou fil de base) ou dérivés de ces fils, notamment les assemblages de ces fils de base en fils de masse linéique plus élevée.

De préférence, les fils précités sont composés de fibres de lin, de jute, de ramie et/ou de cisal, de préférence de lin et/ou de jute et avantageusement de lin. Les fils constitués de fibres issues d'un seul végétal sont préférés.

Les fils précités peuvent être des fils sans torsion ou des fils retordus.

Avantageusement, le tissu comprend, en chaîne, un fil retordu (fil textile) et, en trame, un fil sans torsion se présentant généralement sous la forme d'un ruban qui peut avoir subi un traitement visant à séparer les fibres végétales de manière à leur conférer du volume (ou fil « voluminisé »). La masse linéique des fils de chaîne et de trame varie de 50 à 500 tex, de préférence 100 à 350 tex.

Le tissu peut éventuellement contenir des fibres constituées d'une autre matière, notamment des fibres de verre, avantageusement sous la forme de fils textiles disposés en chaîne. Le verre entrant dans la constitution des fils peut être de tout type, par exemple E, C, R, AR (alcali-résistant), de préférence E.

La quantité de verre n'excède cependant pas 50 % du poids des fibres végétales. De préférence, le tissu ne contient que des fibres végétales, avantageusement de lin, de jute, de ramie et/ou de cisal, plus particulièrement de lin et/ou de jute et plus avantageusement de lin.

Le diamètre des filaments de verre constituant les fils peut varier dans une large mesure, par exemple 5 à 30 µm. La masse linéique du fil de verre est identique à celle des fils de fibres végétales.

Le tissu peut avoir une armure toile, sergé ou satin.

Le tissu entrant dans la constitution de la toile à peindre présente une masse surfacique qui varie de 30 à 1000 g/m², de préférence de 50 à 300 g/m² et avantageusement de 75 à 200 g/m².

Comme indiqué précédemment, la toile à peindre comprend un apprêt qui maintient les fils du tissu, occulte les pores et lui confère la rigidité qui convient pour que la pose sur le support final puisse être effectuée convenablement. De préférence, l'apprêt est présent sur les deux faces de la toile à peindre.

De manière générale, l'apprêt comprend les constituants ci-après, dans les proportions suivantes exprimées en pourcentage pondéral de matières sèches :
- 5 à 75 % d'un composé amylacé,
- 20 à 55 % d'au moins un polymère acrylique, et
- 1,5 à 5 % d'un agent de réticulation, par exemple un carbonate d'ammonium zirconium.

De préférence, le composé amylacé est un amidon, avantageusement constitué à plus de 50 % en poids d'un amidon soluble dans l'eau à froid, c'est-à-dire à une température de de 20 à 25°C. De manière avantageuse, l'amidon soluble est un amidon qui a été modifié chimiquement pour lui conférer la solubilité visée.

De préférence encore, le polymère acrylique est un homopolymère ou un copolymère d'acide (méth)acrylique ou de (méth)acrylate d'alkyle, de préférence un copolymère stryrène-acide (méth)acrylique ou (méth)acrylate d'alkyle-acrylonitrile.

L'apprêt peut contenir en outre des additifs conventionnels, tels qu'une charge minérale (y compris un pigment), un agent moussant, un agent stabilisant de mousse, un adoucissant, un agent épaississant, un azurant optique et un agent biocide et/ou fongicide.

De préférence, la charge minérale est l'oxyde de titane, le carbonate de calcium et leurs mélanges, et mieux encore l'oxyde de titane pour sa couleur blanche avantageuse.

De préférence encore, l'agent moussant est un oxyde d'amine.

Selon une première variante adaptée à une application par foulardage comme cela est expliqué plus loin, l'apprêt contient les constituants ci-après, dans les proportions suivantes, exprimées en pourcentage pondéral de matières sèches :
- 30 à 50 % d'amidon,
- 30 à 50 % d'au moins un copolymère styrène-acide (méth)acrylique,
- 2 à 5 % de carbonate d'ammonium zirconium,
- 0,1 à 5 % d'un agent moussant,
- 0,1 à 5 % d'un agent stabilisant de mousse, et
- 0 à 25 % d'une charge minérale.

Selon une deuxième variante adaptée à une application par rouleaux (« screen-to-screen) comme cela est expliqué plus loin, la composition d'apprêt contient les constituants ci-après, dans les proportions suivantes, exprimées en pourcentage pondéral de matières sèches :
- 5 à 65 % d'amidon,
- 15 à 55 % d'au moins un polymère acrylique,
- 1,5 à 5 % de carbonate d'ammonium zirconium,
- 0 à 4 % d'un adoucissant,
- 0 à 10 % d'un épaississant, et
- 0 à 20 % d'une charge minérale.

La toile à peindre peut comprendre une couche supplémentaire composée d'une colle réactivable à l'eau sur sa face envers (face qui dans la disposition finale est collée sur le support). Une telle couche permet à l'opérateur, en appliquant simplement de l'eau sur la face enduite, de réactiver la face encollée et de poser la toile directement sur le support.

La fabrication de la toile à peindre selon l'invention peut être mise en oeuvre dans une installation conventionnelle qui convient pour la fabrication de toiles à peindre en verre, par exemple décrite dans WO 2010/070248.

Dans cette installation, on utilise une composition d'apprêt qui se présente sous la forme d'une solution aqueuse contenant les constituants précités dans les proportions mentionnés précédemment. La teneur en eau dans la composition d'apprêt varie en fonction du mode d'application, et représente en général 30 à 90 % du poids total de la composition d'apprêt, de préférence 70 à 90 %.

La toile à peindre déroulée à partir d'une bobine passe dans dispositif qui permet de déposer une composition d'apprêt sur la toile puis dans un dispositif permettant d'éliminer l'eau et de réticuler des constituants de ladite composition pour former l'apprêt final.

Le dispositif d'application de la composition d'apprêt peut être un foulard composé d'une paire de rouleaux agencés de telle sorte que le premier rouleau, inférieur, plonge dans un réservoir contenant la composition d'apprêt et le deuxième rouleau soit disposé au-dessus du premier rouleau. La quantité de composition d'apprêt déposée est réglée par la distance entre les deux rouleaux.

Le dispositif d'application de la composition d'apprêt peut aussi être constitué de deux rouleaux comportant chacun une tubulure centrale d'amenée de la composition d'apprêt sous pression. La zone périphérique des rouleaux est pourvue de perforations au travers desquelles passe la composition d'apprêt qui est déposée sur la toile à peindre. Ce dispositif permet de répartir la composition d'apprêt sur les deux faces de la toile à peindre. L'application au moyen de ce dispositif est dénommée « screen-to-screen » en anglais.

Le dispositif de séchage de la toile à peindre peut être constitué d'une série de plusieurs rouleaux chauffés à une température identique ou à des températures différentes, notamment le premier rouleau étant chauffé à une température supérieure à celle du dernier rouleau.

La température à appliquer au niveau du premier rouleau est au plus égale à 290°C. La température du rouleau doit aussi être adaptée en fonction de la vitesse de défilement de la toile à peindre sur ce rouleau. Il est important que la température mesurée au niveau de la toile à peindre n'excède pas 250°C afin de ne pas endommager les fibres végétales.

D'autres dispositifs de séchage peuvent être utilisés, par exemple des dispositifs délivrant de l'air chaud ou opérant par rayonnement infrarouge.

Les exemples qui suivent permettent d'illustrer l'invention sans toutefois la limiter.

Dans ces exemples, on mesure la résistance en traction des tissus de fibres végétales et de verre dans le sens machine (sens chaîne) et dans le sens transverse (sens trame) dans les conditions de la norme NF EN ISO13934-1.

La résistance en traction de ces tissus est mesurée après la fabrication (RTf) et après un traitement de vieillissement (RTv) consistant à immerger le tissu dans de l'eau distillée à 80°C pendant 10 minutes.

### EXEMPLE 1

Cet exemple illustre la fabrication d'une toile à peindre sur une ligne pilote.

On prépare une composition aqueuse d'apprêt contenant les constituants suivants, en pourcentage pondéral :

| | |
|---|---|
| Copolymère styrène/acrylique¹ | 11,3 |
| Amidon modifié de pomme de terre² | 5,4 |
| Carbonate d'ammonium zirconium³ | 2,0 |
| Stéarate d'ammonium⁴ | 0,7 |
| Oxide d'amine⁵ | 0,3 |
| Oxyde de titane⁶ | 0,3 |
| Eau | 80,0 |

On utilise la composition d'apprêt pour enduire un tissu en lin ayant une largeur égale à 30 cm et une masse surfacique égale à 80 g/m² comportant, en chaîne, un fil de lin textile (avec torsion) ayant une masse linéique égale à 125 tex avec une réduction de 3,1 fils par cm et, en trame, un fil de lin sans torsion ayant une masse linéique de 200 tex avec une réduction de 1,8 fil par cm.

L'application de la composition d'apprêt est effectuée au moyen d'un foulard.

Le tissu de lin passe ensuite dans une étuve (230°C ; longueur : 5 m) à la vitesse de 0,5 m/min. A la sortie de l'étuve, le tissu présente une masse surfacique égale à 109 g/m².

A titre de comparaison, la composition d'apprêt est appliquée dans les mêmes conditions que précédemment sur un tissu de verre de masse surfacique égale à 88,0 g/m² constitué, en chaîne, de fils textiles (avec torsion) en verre ayant une masse linéique égale à 140 tex avec une réduction de 3,0 fils par cm et, en trame, de fils de verre (sans torsion) ayant une masse linéique de 220 tex avec une réduction de 1,7 fil par cm. Le tissu de verre final a une masse surfacique égale à 121,0 g/m².

Les mesures de la résistance en traction des tissus de lin (exemple 1) et de verre (exemple comparatif 1) sont données dans le tableau 1.

### EXEMPLE 2

On prépare une composition aqueuse d'apprêt contenant les constituants suivants, en pourcentage pondéral :

| | |
|---|---|
| Copolymère styrène/acrylate de butyle⁷ | 5,9 |
| Copolymère ester acrylique/acrylonitrile⁸ | 10,9 |
| Amidon modifié de pomme de terre² | 26,1 |
| Amidon de blé | 1,0 |
| Carbonate d'ammonium zirconium³ | 3,4 |
| Carbonate de calcium⁹ | 2,5 |
| Adoucissant à base de silicone¹⁰ | 0,3 |
| Eau | 49,9 |

On utilise la composition d'apprêt pour enduire un tissu en lin de masse surfacique égale à 160 g/m² comportant, en chaîne, un fil textile (avec torsion) en lin ayant une masse linéique égale à 200 tex avec une réduction de 3,1 fils par cm et, en trame, un fil de lin sans torsion ayant une masse linéique de 300 tex avec une réduction de 1,8 fil par cm.

L'application de la composition d'apprêt est effectuée selon un procédé par trempage qui consiste à immerger le tissu dans un bac contenant ladite composition d'apprêt puis à déposer le tissu sur un tapis aspirant de manière à éliminer l'excès d'apprêt. L'application par trempage est équivalente à l'application « screen-to-screen » mentionnée précédemment.

Le tissu de lin est ensuite placé dans une étuve à 210°C pendant 4 minutes. A la sortie de l'étuve, le tissu présente une masse surfacique égale à 229 g/m².

A titre d'exemple comparatif, la composition d'apprêt est appliquée dans les mêmes conditions que précédemment sur un tissu de verre de masse surfacique égale à 146,2 g/m² constitué, en chaîne, de fils de textiles (avec torsion) en verre ayant une masse linéique égale à 280 tex avec une réduction de 1,5 fil par cm et, en trame, de fils de verre (sans torsion) ayant une masse linéique de 550 tex avec une réduction de 1,9 fil par cm. Le tissu de verre final a une masse surfacique égale à 195,0 g/m².

Toujours à des fins de comparaison, on a mesuré la résistance en traction de deux revêtements à peindre non-tissés texturés : un revêtement à base de fibres de cellulose (Vlisfaser® 707 commercialisé par Erfurt; masse surfacique: 165 g/m²; exemple comparatif 3) et un papier vinylique expansé (Superfresco® commercialisé par Graham & Brown; masse surfacique : 200 g/m²; exemple comparatif 4).

Le tableau 1 rassemble les mesures de la résistance en traction des tissus de lin (exemple 2) et de verre (exemple comparatif 2) ainsi que des revêtements à peindre non tissés (exemples comparatifs 3 et 4).

Les toiles à peindre en lin selon l'invention (exemples 1 et 2) présentent une résistance en traction, après fabrication et après vieillissement, qui est toujours supérieure à celle des revêtements non-tissés (exemples comparatifs 3 et 4).

La toile à peindre de l'exemple 2 présente une résistance en traction avant et après vieillissement qui est supérieure à celle de la toile à peindre en verre (exemple comparatif 2). Sans vouloir être liés par une quelconque explication scientifique, les inventeurs pensent que ceci est dû à une meilleure imprégnation des fils de lin par l'apprêt comparativement aux fils de verre (en particulier des fils de trame qui sont sans torsion) et à une meilleure compatibilité de l'apprêt avec la cellulose constituant les fils de lin.
¹ : Acronal® S589 commercialisé par la société BASF; 52 % de matières sèches
² : Amitrolit® 8900 commercialisé par la société Agrana ; 90 % de matières sèches
³ : AZC® commercialisé par la société Auer Remy ; 20 % de matières sèches
⁴ : stéarate d'ammonium commercialisé par la société Peer Greven ; 30 % de matières sèches
⁵ : Genaminox® commercialisé par la société Clariant ; liquide à 100 % de matières actives
⁶ : XW05® commercialisé par la société Ecofix AB ; 59 % de matières sèches
⁷ : Acronal® S996 commercialisé par la société BASF; 46 % de matières sèches
⁸ : Acronal® LN579S commercialisé par la société BASF; 50 % de matières sèches
⁹ : Hydrocarb® 90-GU commercialisé par la société Omya ; 78 % de matières sèches
¹⁰ : Cepolsoft^{®} SIL commercialisé par la société Prochimica ; 16 % de matières sèches

**Tableau 1**

| | Ex. 1 | Ex. comp. 1 | Ex. 2 | Ex. comp. 2 | Ex. comp. 3 | Ex. comp. 4 |
|---|---|---|---|---|---|---|
| Résistance traction (N/5 cm) | | | | | | |
| - Après fabrication (RTf) | | | | | | |
| Sens machine | 265,8 | 647,1 | 514,0 | 573,1 | 208,9 | 241,4 |
| Sens transverse | 295,8 | 335,5 | 896,7 | 509,6 | 233,6 | 141,6 |
| - Après vieillissement (RTv) | | | | | | |
| Sens machine | 233,7 | 389,8 | 475,2 | 318,4 | 75,8 | 54,2 |

## Revendications

1. Toile à peindre constituée d'un tissu comprenant des fibres végétales, **caractérisée en ce que** ledit tissu est revêtu d'un apprêt comprenant les constituants ci-après, dans les proportions suivantes exprimées en pourcentage pondéral de matières sèches :
- 5 à 75 % d'un composé amylacé,
- 20 à 55 % d'au moins un polymère acrylique, et
- 1,5 à 5 % d'un agent de réticulation.

2. Toile selon la revendication 1, **caractérisée en ce que** les fibres végétales sont sous la forme d'un fil.

3. Toile selon la revendication 1 ou 2, **caractérisée en ce que** les fibres végétales sont des fibres de lin, de jute, de ramie et/ou de cisal, de préférence de lin et/ou de jute et avantageusement de lin.

4. Toile selon l'une des revendications 1 à 3, **caractérisée en ce que** le tissu comprend en chaîne, un fil retordu et, en trame, un fil sans torsion.

5. Toile selon la revendication 4, **caractérisée en ce que** le fil non retordu est un fil voluminisé.

6. Toile selon l'une des revendications 1 à 5, **caractérisée en ce que** la masse linéique des fils de chaîne et de trame varie de 50 à 500 tex, de préférence 100 à 350 tex.

7. Toile selon l'une des revendications 1 à 6, **caractérisée en ce que** le tissu présente une masse surfacique qui varie de 30 à 1000 g/m², de préférence de 50 à 300 g/m² et avantageusement de 75 à 200 g/m².

8. Toile selon l'une des revendications 1 à 7, **caractérisée en ce que** l'apprêt est présent sur les deux faces de la toile à peindre.

9. Toile selon l'une des revendications 1 à 8, **caractérisée en ce que** l'agent de réticulation est un carbonate d'ammonium zirconium.

10. Toile selon la revendication 9, **caractérisée en ce que** le composé amylacé est constitué à plus de 50 % en poids d'un amidon soluble dans l'eau à une température de 20 à 25°C.

11. Toile selon la revendication 9 ou 10, **caractérisée en ce que** le polymère acrylique est un homopolymère ou un copolymère d'acide (méth)acrylique ou d'acrylate d'alkyle, de préférence un copolymère stryrène-acide (méth)acrylique ou acrylate d'alkyle-acrylonitrile,

12. Toile selon la revendication 9, **caractérisée en ce que** l'apprêt contient, en pourcentage pondéral de matières sèches :
- 30 à 50 % d'amidon,
- 30 à 50 % d'au moins un copolymère styrène-acide (méth)acrylique,
- 2 à 5 % de carbonate d'ammonium zirconium,
- 0,1 à 5 % d'un agent moussant,
- 0,1 à 5 % d'un agent stabilisant de mousse, et
- 0 à 25 % d'une charge minérale.

13. Toile selon la revendication 9, **caractérisée en ce que** l'apprêt contient, en pourcentage pondéral de matières sèches :
- 5 à 65 % d'amidon,
- 15 à 55 % d'au moins un polymère acrylique,
- 1,5 à 5 % de carbonate d'ammonium zirconium,
- 0 à 4 % d'un adoucissant,
- 0 à 10 % d'un épaississant, et
- 0 à 20 % d'une charge minérale.

14. Toile selon l'une des revendications 1 à 13, **caractérisée en ce qu'**elle contient une couche supplémentaire composée d'une colle réactivable à l'eau sur sa face envers.

## Patentansprüche

1. Streichbare Leinwand bestehend aus einem Gewebe, das Pflanzenfasern umfasst, **dadurch gekennzeichnet, dass** das Gewebe mit einer Appretur beschichtet ist, welche die nachstehenden Bestandteile in den folgenden Anteilen, ausgedrückt in Gewichtsprozent Trockenmassen, umfasst:
- 5 bis 75 % einer Stärkeverbindung,
- 20 bis 55 % mindestens eines Acrylpolymers und
- 1,5 bis 5 % eines Vernetzungsmittels.

2. Leinwand nach Anspruch 1, **dadurch gekennzeichnet, dass** die Pflanzenfasern in Form eines Fadens sind.

3. Leinwand nach Anspruch 1 oder 2, **dadurch gekennzeichnet, dass** die Pflanzenfasern Flachs-, Jute, Ramie- und/oder Sisal-, vorzugsweise Flachs- und/oder Jute- und in vorteilhafter Weise Flachsfasern sind.

4. Leinwand nach einem der Ansprüche 1 bis 3, **dadurch gekennzeichnet, dass** das Gewebe als Kette einen gezwirnten Faden und als Schuss einen ungezwirnten Faden umfasst.

5. Leinwand nach Anspruch 4, **dadurch gekennzeichnet, dass** der ungezwirnte Faden ein voluminisierter Faden ist.

6. Leinwand nach einem der Ansprüche 1 bis 5, **dadurch gekennzeichnet, dass** die längenbezogene Masse der Kett- und Schussfäden zwischen 50 und 500 tex, vorzugsweise zwischen 100 und 350 tex, schwankt.

7. Leinwand nach einem der Ansprüche 1 bis 6, **dadurch gekennzeichnet, dass** das Gewebe eine flächenbezogene Masse aufweist, die zwischen 30 und 1000 g/m², vorzugsweise zwischen 50 und 300 g/m² und in vorteilhafter Weise zwischen 75 und 200 g/m² schwankt.

8. Leinwand nach einem der Ansprüche 1 bis 7, **dadurch gekennzeichnet, dass** die Appretur auf beiden Seiten der streichbaren Leinwand vorhanden ist.

9. Leinwand nach einem der Ansprüche 1 bis 8, **dadurch gekennzeichnet, dass** das Vernetzungsmittel ein Ammoniumzirconiumcarbonat ist.

10. Leinwand nach Anspruch 9, **dadurch gekennzeichnet, dass** die Stärkeverbindung zu über 50 Gew.-% von einer bei einer Temperatur von 20 bis 25 °C wasserlöslichen Stärke gebildet ist.

11. Leinwand nach Anspruch 9 oder 10, **dadurch gekennzeichnet, dass** das Acrylpolymer ein Homopolymer oder ein Copolymer von (Meth)acrylsäure oder Alkylacrylat, vorzugsweise ein Styrol-(Meth)acrylsäure-Copolymer oder Alkylacrylat-Acrylonitril-Copolymer, ist.

12. Leinwand nach Anspruch 9, **dadurch gekennzeichnet, dass** die Appretur in Gewichtsprozent Trockenmassen enthält:
- 30 bis 50 % Stärke,
- 30 bis 50 % mindestens eines Styrol-(Meth)acrylsäure-Copolymers,
- 2 bis 5 % Ammoniumzirconiumcarbonat,
- 0,1 bis 5 % eines Schaumbildners,
- 0,1 bis 5 % eines Schaumstabilisators und
- 0 bis 25 % eines mineralischen Füllstoffs.

13. Leinwand nach Anspruch 9, **dadurch gekennzeichnet, dass** die Appretur in Gewichtsprozent Trockenmassen enthält:
- 5 bis 65 % Stärke,
- 15 bis 55 % mindestens eines Acrylpolymers,
- 1,5 bis 5 % Ammoniumzirconiumcarbonat,
- 0 bis 4 % eines Weichmachers,
- 0 bis 10 % eines Verdickungsmittels und
- 0 bis 20 % eines mineralischen Füllstoffs.

14. Leinwand nach einem der Ansprüche 1 bis 13, **dadurch gekennzeichnet, dass** sie auf ihrer linken Seite eine zusätzliche Schicht aus mit Wasser reaktivierbarem Klebstoff aufweist.

## Claims

1. A paintable cloth consisting of a woven fabric comprising plant fibers, **characterized in that** said woven fabric is coated with a finish comprising the constituents below, in the following proportions expressed as weight percentages of solids:
- 5% to 75% of a starchy compound,
- 20% 55% of at least one acrylic polymer, and
- 1.5% to 5% of a crosslinking agent.

2. The cloth as claimed in claim 1, **characterized in that** the plant fibers are in the form of a yarn.

3. The cloth as claimed in claim 1 or 2, **characterized in that** the plant fibers are flax, jute, ramie and/or sisal fibers, preferably flax and/or jute fibers and advantageously flax fibers.

4. The cloth as claimed in one of claims 1 to 3, **characterized in that** the woven fabric comprises, as warp, a twisted yarn and, as weft, a non-twisted yarn.

5. The cloth as claimed in claim 4, **characterized in that** the non-twisted yarn is a volumized yarn.

6. The cloth as claimed in one of claims 1 to 5, **characterized in that** the linear density of the warp and weft yarns varies from 50 to 500 tex, preferably 100 to 350 tex.

7. The cloth as claimed in one of claims 1 to 6, **characterized in that** the woven fabric has a basis weight that varies from 30 to 1000 g/m², preferably from 50 to 300 g/m² and advantageously from 75 to 200 g/m².

8. The cloth as claimed in one of claims 1 to 7, **characterized in that** the finish is present on both sides of the paintable cloth.

9. The cloth as claimed in one of claims 1 to 8, **characterized in that** the crosslinking agent is an ammonium zirconium carbonate.

10. The cloth as claimed in claim 9, **characterized in that** the starchy compound consists of more than 50% by weight of a starch that is soluble in water at a temperature of from 20°C to 25°C.

11. The cloth as claimed in claim 9 or 10, **characterized in that** the acrylic polymer is a homopolymer or copolymer of (meth)acrylic acid or an alkyl acrylate, preferably a styrene/(meth)acrylic acid or alkyl acrylate/acrylonitrile copolymer.

12. The cloth as claimed in claim 9, **characterized in that** the finish contains, as a weight percentages of solids:
- 30% to 50% of starch,
- 30% to 50% of at least one styrene/(meth)acrylic acid copolymer,
- 2% to 5% of ammonium zirconium carbonate,
- 0.1% to 5% of a foaming agent,
- 0.1% to 5% of a foam stabilizer, and
- 0 to 25% of a mineral filler.

13. The cloth as claimed in claim 9, **characterized in that** the finish contains, as a weight percentages of solids:
- 5% to 65% of starch,
- 15% to 55% of at least one acrylic polymer,
- 1.5% to 5% of ammonium zirconium carbonate,
- 0 to 4% of a softener,
- 0 to 10% of a thickener, and
- 0 to 20% of a mineral filler.

14. The cloth as claimed in one of claims 1 to 13, **characterized in that** it contains a supplementary layer composed of a water-reactivatable adhesive on its underside.
